# FASCICULE DE BREVET EUROPEEN

(11) **EP 3 114 262 B1**
(45) Date de publication et mention de la délivrance du brevet: **22.09.2021**
(21) Numéro de dépôt: 15714561.6
(22) Date de dépôt: 04.03.2015
(51) Int. Cl.: D03D 15/43, D03D 19/00

(54) **L'UTILISATION D'UNE STRUCTURE TEXTILE DE RENFORCEMENT POUR MATÉRIAUX COMPOSITES**
VERWENDUNG EINER VERSTÄRKUNG EINER TEXTILSTRUKTUR FÜR VERBUNDWERKSTOFFE
USE OF A REINFORCING TEXTILE STRUCTURE FOR COMPOSITE MATERIALS

(30) Priorité: 04.03.2014 FR 1451734
(43) Date de publication de la demande: 11.01.2017
(73) Titulaire: Chomarat Textiles Industries, 07160 Le Cheylard (FR)
(72) Inventeur: GAULT, Jean-Michel, F-07160 Le Cheylard (FR); FOUREL, Julie, F-07800 La Voulte sur Rhone (FR)
(74) Mandataire: Cabinet Laurent & Charras
(86) Numéro de dépôt international: PCT/FR2015/050520
(87) Numéro de publication internationale: WO 2015/132526

(56) Documents cités:
- WO-A1-2009/144244
- WO-A1-2010/007279
- JP-A- H0 340 834

## Description

### Domaine technique

L'invention concerne le domaine de l'industrie textile, et plus particulièrement des textiles utilisés en tant que renforcement pour les matériaux composites. Elle vise plus spécifiquement l'utilisation d'un complexe formé par un empilement de couches de renforcement en vue de l'imprégnation par une résine polymérique, et notamment thermodurcissable.

Elle concerne plus spécifiquement une configuration de ce type de complexe permettant à une de ses couches d'assurer à la fois une fonction de renforcement mécanique, et de drainage de la résine d'imprégnation pour les moules fermés.

La fabrication de matériaux composites à partir de renforts fibreux peut se réaliser par des techniques d'infusion, par lesquelles la résine est introduite dans un moule en des points particuliers, et se déplace à l'intérieur ou autour des couches fibreuses en direction de points d'aspiration.

### Techniques antérieures

Le procédé d'infusion est basé sur trois principes physiques fondamentaux qui sont la différence de pression, la viscosité de la résine et la perméabilité. En effet, la migration de la résine à travers la structure textile (imprégnation) ne peut avoir lieu si la perméabilité n'est pas suffisante et si la pression dans le moule est constante.

La perméabilité d'un renfort représente son aptitude à être traversé par un fluide, en l'occurrence de la résine. A l'échelle microscopique, elle est liée aux microporosités des mèches (assemblage de fibres). A l'échelle mésoscopique, elle est liée aux espaces qui séparent les mèches constituantes du tissage du renfort. A l'échelle macroscopique, elle dépend du tissage du renfort. La perméabilité s'exprime en m².

Les tissus classiques type roving (sergé, toile, gaze standard...), ou Non Crimp Fabrics (NCF) utilisés dans le procédé d'infusion ont une perméabilité de l'ordre de 10⁻¹⁰ à 10⁻¹¹m² pour le verre. Cette perméabilité n'est en général pas suffisante pour garantir le remplissage correct de la pièce qui est souvent de grandes dimensions. Afin d'améliorer cette perméabilité, deux types d'infusion peuvent être utilisés pour les structures monolithiques.

On peut ainsi procéder à une infusion avec drainant externe. Dans ce cas, la résine flue à l'aide d'un tissu drainant, fortement perméable, placé au-dessus de l'empilement de fibres préformées. Le différentiel de pression entre l'arrivée de résine, située au niveau du drainant, et l'évent, situé sur la base de la préforme, provoque l'infusion de la résine d'abord dans le drainant puis à travers l'épaisseur des préformes sèches. Le drainant externe est ensuite enlevé de la pièce à l'aide d'un tissu d'arrachage. L'inconvénient majeur de ce procédé est le nombre importants de déchets (tissu d'arrachage, filet drainant externe) et le temps de mise en place des consommables.

On connait également le procédé d'infusion avec drainant interne. Afin de limiter les déchets, le tissu drainant est positionné à l'intérieur de la structure textile. Il s'agit d'une couche très poreuse permettant un bon fluage de la résine à travers la préforme. En général, il s'agit d'un Mat à Filaments Continus ou un filet synthétique qui va rester dans la pièce. L'inconvénient majeur de ce type de produit est l'impact sur les propriétés mécaniques dû à l'augmentation du taux de résine dans le stratifié final.

Ainsi, le Demandeur a décrit dans le document EP 0 395 548 une structure textile composée d'un empilement de deux couches de renfort, composées quasi exclusivement de fils de haute ténacité, par exemple en verre, emprisonnant entre elles une couche aérée, formée à partir de fils synthétiques relativement fins et ondulés. Cette couche centrale, qui forme l'âme de l'empilement est donc relativement ajourée et permet le passage de la résine entre les deux couches de renfort, qui sont beaucoup moins perméables à la résine.

Cette solution, si elle présente de grands avantages, possède néanmoins l'inconvénient de générer des zones d'accumulation de résine qui présentent des propriétés mécaniques nettement inférieures aux couches externes, et ce d'autant plus que la matière fibreuse qui constitue l'âme n'est pas composée de fils de haute ténacité.

Une solution alternative dédiée à l'infusion a été proposée par le Demandeur dans le document FR 2870861. Cette solution est, dérivée de la précédente, consiste à utiliser comme âme un tricot polyester.

Une autre solution a été également proposée par le Demandeur dans le document EP 0 672 776.

Dans cette solution, les nappes fibreuses sont composées de structures unidirectionnelles comportant des fils de fort titre et de haute ténacité. Chacune de ces nappes est déformée pour que les fils de trame présentent une inclinaison non perpendiculaire à la direction chaîne. Plusieurs de ces nappes sont associées, en combinant différentes inclinaisons des fils de renfort.

Cet assemblage est réalisé sans insertion de couches d'âme facilitant le fluage. C'est l'inclinaison des différents fils des nappes superposées, qui permet le fluage de la résine. Cette solution, si elle présente l'avantage de ne pas inclure de matériaux fibreux autre que ceux des couches de renfort, présente toutefois l'inconvénient d'une relativement faible perméabilité à la résine dans le sens chaine.

Le document WO 2009/140244 A divulgue un complexe textile de renforcement utilisé pour le renfort d'une pneumatique qui comporte une couche intermédiaire comprenant un ensemble de fils de trame et un ensemble de fils de chaîne associé par paires, chaque paire comportant deux fils de type différent, dont l'un au moins est à base de fils de haute ténacité, les deux fils d'une même paire étant tissés avec les fils de trame selon une armure de pas de gaze. On conçoit donc qu'il est donc nécessaire de réaliser un compromis entre les performances de mécanique des composites obtenus et la vitesse de fluage de la résine.

### Exposé de l'invention

L'invention se propose donc de fournir une solution qui présente à la fois une bonne perméabilité longitudinale à la résine pour une imprégnation aisée lors de processus d'infusion, combinée avec des hautes performances mécaniques pour le composite obtenu.

A cet effet, l'invention concerne l'utilisation d'un complexe textile de renforcement comprenant un empilement de couches textiles qui comporte une couche intermédiaire en tant que couche de renfort pour la fabrication de matériaux composites à par des techniques d'infusion selon la revendication 1.

Cette couche intermédiaire comprend :
- un ensemble de fils de trame ;
- et un ensemble de fils de chaîne associés par paires, chaque paire comportant deux fils de type différents, dont l'un au moins est à base de fils de haute ténacité, les deux fils d'une même paire étant tissés avec des fils de trame selon une armure de pas de gaze.

Autrement dit, l'invention consiste à réaliser une couche intermédiaire qui présente de bonnes propriétés mécaniques, du fait qu'elle est réalisée à base de fils de haute ténacité, et qui présente une bonne perméabilité à la résine selon la direction chaîne et/ou trame. Cette couche fait ainsi office de « drainant interne structurel », combinant ainsi les avantages en termes de perméabilité d'un drainant interne synthétique et les caractéristiques mécaniques proches d'un renfort standard.

En effet, la configuration du pas de gaze avec deux fils de nature différente fait que certains de ces fils, à savoir les fils de haute ténacité, présentent un embuvage limité, voire nul, et définissent entre eux des canaux dans lesquels la résine peut facilement se déplacer.

Ces canaux sont d'autant mieux définis qu'une partie des fils de chaîne, à savoir les fils de haute ténacité, se trouvent tous du même côté de la nappe de fils de trame. Seuls les fils de chaîne du deuxième type assurent le maintien des fils principaux entre eux.

Le faible embuvage des fils de chaîne de haute ténacité est d'autant plus important que l'écart de tension entre les deux types de fils de chaine est important. Il est également dans une moindre mesure fonction de la différence de titre entre ces deux types de fils. Ceci permet en effet de travailler avec des différences de tension sur les deux types de fils de chaîne, de manière à ce que le fil de plus faible titre supporte le plus grand embuvage.

En pratique, il est possible de moduler les propriétés de renforcement de la couche drainante en utilisant en trame des fils qui sont également de haute ténacité, conférant donc un renforcement bidirectionnel, dans le sens chaîne et le sens trame également. Toutefois, dans certaines applications, il peut être utile d'utiliser que des fils de haute ténacité dans le sens chaîne.

Concernant les fils de chaîne, les fils du second type, c'est-à-dire ceux de titre le plus faible, peuvent être de différentes natures, à savoir, soit des fils synthétiques organiques, ou encore des fils de haute ténacité analogues aux fils principaux. Dans ce dernier cas, l'intégralité de la couche caractéristique peut être ainsi réalisée à base de fils de haute ténacité, ce qui peut être avantageux pour certaines propriétés de compatibilité, ou de résistance à la chaleur, bien que le fil du second type ne participe pas à la résistance mécanique du produit.

De par la construction de cette couche, on peut régler de manière très fine les propriétés mécaniques de renforcement dans la direction chaîne et trame, en sélectionnant les masses surfaciques des fils de trame et de chaîne en conséquence.

Dans le cas où la masse surfacique des fils de trame est sensiblement égale à celle des fils de chaîne, le renfort est sensiblement équilibré. Ceci permet de créer des canaux non seulement dans le sens chaine, mais aussi dans le sens trame, avec donc une perméabilité importante selon les deux directions. Toutefois, dans le cas où la perméabilité n'a besoin d'être élevée que dans une seule direction, à savoir la direction chaine, on peut utiliser des fils de trame de titre inférieur.

L'influence des fils de liage, c'est-à-dire les fils de chaîne du deuxième type peut être d'autant plus réduite que la masse surfacique des fils de chaîne du premier type est supérieure de plus de huit ou au moins trois ou quatre fois à celle des fils de chaîne du second type.

La capacité de fluage de la résine peut être modulée en fonction de la largeur des canaux définis entre les fils principaux. Ainsi, dans un premier cas de figure, on peut prévoir que ces canaux entre fils sont de l'ordre de grandeur de la largeur d'un fil. Ainsi, le pas entre les fils de chaîne (et de trame) peut être compris entre deux et trois fois la largeur d'un de ces fils.

Il est également possible de prévoir des canaux de plus grande largeur, en prévoyant un pas entre les fils qui est supérieur par exemple à quatre fois la largeur d'un fil.

En pratique, la taille des canaux entre les fils de chaine de plus fort titre peut être avantageusement comprise entre 0.5 et 3 mm pour une bonne perméabilité dans le sens chaine. En effet, en dessous de 0.5 mm l'écart n'est pas suffisant pour laisser passer la résine et en dessus de 3 mm, on observe un phénomène d'imbrications des renforts lors de la mise sous vide. On peut ainsi constater que les structures textiles placées de part et d'autre du tissu drainant peuvent venir boucher les canaux avec l'application du vide et faire chuter la perméabilité du produit.

Cette couche intermédiaire peut être associée avec une ou plusieurs couches supplémentaires permettant d'augmenter la capacité de fluage. De préférence, ces couches supplémentaires sont réalisées à base de fils de haute ténacité et d'une identique à celui des couches de renforcement du complexe. Il peut par exemple s'agir d'un voile, ou d'un mat de fibres de verre, qui par son volume facilite le passage de la résine lors du moulage, et améliore l'effet drainant de la couche intermédiaire caractéristique, sans ajout de matière synthétique. L'emploi d'un mat de verre améliore aussi l'isotropie du complexe, en atténuant l'anisotropie induite par les directions des fils de renfort de la couche drainante structurelle. Il est possible d'adjoindre une couche supplémentaire sur l'une des faces de la couche intermédiaire, ou deux couches supplémentaires, une sur chaque face de la couche intermédiaire, avec des compositions identiques ou différentes d'une couche supplémentaire à l'autre. Bien entendu, cette couche supplémentaire peut elle-même être composée d'un empilement de couches élémentaires si besoin.

Une telle couche intermédiaire présente des propriétés de perméabilité importante au moins dans une direction, combinées avec des propriétés mécaniques élevées. Elle peut donc être associée par complexage avec autant de couches de renfort que nécessaire. Dans des empilements de nombre important de couches de renfort, elle peut remplacer une couche de renfort en gagnant l'effet drainant tout en maintenant un bon niveau de performances mécaniques. Ce complexage peut avoir lieu classiquement par couture, collage ou aiguillctagc, éventuellement en assemblage avec un ou plusieurs voiles de surface.

### Description sommaire des figures

La manière de réaliser l'invention, ainsi que les avantages qui en découlent ressortiront bien de la description des modes de réalisation qui suivent, à l'appui des figures annexées dans lesquelles :
La figure 1 est une vue de dessus d'une structure textile formant la couche intermédiaire drainante d'un complexe conforme à l'invention.
Les figures 2 et 3 sont des vues en coupe respectivement selon les plans II-II' et III-III' de la figure 1.
La figure 4 est une vue en coupe d'un complexe selon l'invention, incluant la couche intermédiaire de la figure 1.

### Manière de réaliser l'invention

De façon générale, la couche intermédiaire drainante et structurante telle qu'illustrée à la figure 1 comporte des fils de trame **2** et des fils de chaîne **3, 4.** Les fils de trame **2** sont disposés parallèlement, et présentent un embuvage quasi nul. Les fils de chaîne **3, 4** sont associés par paires.

Le tissage est réalisé en employant une armure pas de gaze entre les deux fils de chaîne **4** et **3** d'une part, et le fil de trame **2** d'autre part. Les deux fils de chaîne **3,4** s'entrecroisent autour de la trame.

Du fait de l'écart de tension entre les deux types de fils de chaine, et de leur écart de titre, on obtient une configuration dans laquelle les fils de chaîne **3** du premier type reposent sur la nappe de fils de trame **2.** Chaque fil de chaîne **4** du deuxième type passe donc sous un fil de trame **2** et sur le fil de chaîne **3,** alternativement d'un côté et de l'autre du fil de chaîne principal **3** auquel il est associé.

Ainsi, comme illustré à la figure 2, les fils de chaîne principaux **3** sont disposés tous du même côté de la nappe de fils de trame **2,** et les fils de chaîne **4** du deuxième type, c'est-à-dire de titre le plus faible, passent d'une face à l'autre de la structure, avec un embuvage important.

Bien entendu, les proportions des différents fils illustrés aux figures ne le sont données qu'à titre d'exemple, et les divers fils peuvent différer dans la réalité de cette représentation.

Il est par ailleurs, possible de moduler le nombre de fils par unité de longueur, dans le sens chaîne et le sens trame afin de régler les propriétés mécaniques du futur renfort ainsi que la capacité de fluage de la résine.

Différents exemples de réalisation pratique ont été ainsi réalisés.

### Exemple 1

- fil de trame **2 :** fil de verre de 1 200 tex, avec une masse surfacique de 468 g/^{m2} ;
- fil de chaîne **3** du premier type: fil de verre de 1 200 tex, avec une masse surfacique de 438 g/^{m2} ;
- fil de chaîne **4** du deuxième type : fil de polyester de 28 tex, avec une masse surfacique de 16 g/^{m2} ;
- pas entre fils de trame, de 1 mm
- pas entre fils de chaîne : motif répétitif avec deux fils séparés de 4 mm puis 4 fils séparés de 0.5 à 0.7 mm.

### Exemple 2

- fil de trame **2** : fil de verre de 600 tex, avec une masse surfacique de 240 g/^{m2} ;
- fil de chaîne du premier type **3** : fil de verre de 600tex avec une masse surfacique de 240 g/m²;
- fil de chaîne du deuxième type **4** : fil de polyester de 28 tex avec une masse surfacique de 20 g/^{m2} ;
- pas entre fils de trame :1,5 mm (environ)
- pas entre fils de chaîne :1,5 mm (environ)

### Exemple 3

- fil de trame **2** : fil de verre de 600 tex, avec une masse surfacique de 276 g/^{m2} ;
- fil de chaîne du premier type **3** : fil de verre de 1 200 tex avec une masse surfacique de 280 g/^{m2} ;
- fil de chaîne du deuxième type **4** : fil de polyester de 28 tex avec une masse surfacique de 8 g/^{m2}

Dans cet exemple, les fils de verre **2** en trame sont plus fins, mais sont disposés avec un pas plus faible, de manière à former un écartement de l'ordre du millimètre, correspondant à la largeur d'un fil de trame.

### Exemple 4

- fil de trame **2:** fil de verre de 600 tex avec une masse surfacique de 276 g/m² ;
- fil de chaîne du premier type **3:** fil de verre de 600 tex avec une masse surfacique de 240 g/m²;
- fil de trame du deuxième type **4:** fil de polyester 28 tex avec une masse surfacique de 18g/m².
- pas entre fils de trame : 1 mm
- pas entre fils de chaîne : 1,5 mm

Les propriétés de ces différents exemples ont été mesurées par rapport à un complexe de référence, construit selon les enseignements du brevet FR 2870861, comportant deux couches de renforts de référence constituées d'un tissu de verre de 500 g/m², et une âme drainante de référence constituée d'un tricot chaine à base d'un fil de polyester de 110 dtex, d'un poids global de 110g/m².

Les performances de ces quatre exemples peuvent être récapitulées dans le tableau suivant :

| | Construction renforts (g/m²) | | | Perméabilité 1D frontal en infusion | | | Propriétés mécaniques* | |
|---|---|---|---|---|---|---|---|---|
| | | | | | | | traction 0° | |
| | Poids total | Chaine 0° | Trame 90° | Tx de verre | Perméabilité | Epaisseur | σ | E |
| | | | | Volumique (en %) | K0° (en m²) | Stratifié (en mm) | (en MPa) | (en GPa) |
| Couche de renfort de référence | 482 | 236 | 236 | 45 | 6,86.10⁻¹¹ | 1.72 | 276,3 | 17,6 |
| Ame drainante de référence | 110 | / | / | / | 7,13.10⁻⁹ | 2,87 | 96 | 7.9 |
| Complexe de référence | 620 | 265 | 240 | 19 | 2,10.10⁻⁹ | 4.39 | 243 | 12.4 |
| Exemple n°1 | 916 | 432 | 468 | 39 | 2,71.10⁻⁹ | 2,76 | | |
| Exemple n°2 | 502 | 240 | 240 | 32 | 3,43.10⁻⁹ | 2.65 | 234,5 | 14,3 |
| Exemple n°3 | 564 | 288 | 275 | 34 | 2,98.10⁻⁹ | 3,21 | 212,8 | 14,9 |
| Exemple n°4 | 536 | 240 | 276 | 34 | 3,74.10⁻⁹ | 2,62 | | |
| * les tests mécaniques sont réalisés avec un empilement type identique (mat + Produit à tester + mat) | | | | | | | | |

La perméabilité est une caractéristique physique qui représente la facilité qu'a un matériau à permettre le transfert de fluide au travers d'un réseau connecté. La Loi de Darcy permet de relier un débit à un gradient de pression appliqué au fluide grâce à un paramètre caractéristique du milieu traversé, à savoir la perméabilité k.

La loi de Darcy s'exprime par : $k = \frac{Q}{S} \times \frac{ΔL}{ΔP} \times η$ avec :
- k la perméabilité (en m²),
- Q le débit parcourant l'éprouvette (en m³/s),
- S la section de l'éprouvette (en m²),
- η la viscosité dynamique du fluide (en Pa.s)
- ΔP la perte de charge mesurée entre les extrémités de l'éprouvette (en Pa)
- et ΔL, la longueur de l'éprouvette

La perméabilité peut se mesurer selon 3 axes. La perméabilité indiquée dans le tableau ci-dessus correspond à la perméabilité mesurée dans le plan du renfort, selon la direction chaine.

Les propriétés drainantes de cette couche caractéristique peuvent s'exprimer dans des complexes employés pour fabriquer des pièces composites. De tels complexes incluent une pluralité de couches de renfort choisies pour leurs propriétés mécaniques. Ainsi, comme illustré schématiquement à la figure 4, la couche drainante **1** peut être intégrée au sein d'un empilement de plusieurs couches de renfort **11-16** réalisées par tissage de fils de chaine **20** et de trame **21,** et dont le nombre et les orientations sont déterminés en fonction des propriétés mécaniques globales recherchées pour la pièce composite finale.

Il ressort de ce qui précède que l'utilisation de la structure de renfort conforme à l'invention permet de combiner à la fois des propriétés de renforcement structurel avec une bonne perméabilité permettant ainsi d'obtenir un renfort structurel drainant.

## Revendications

1. Utilisation d'un complexe textile de renforcement, comprenant un empilement de couches textiles, qui comporte une couche intermédiaire (1) comprenant :
• un ensemble de fils de trame (2) ;
• un ensemble de fils de chaîne (3, 4) associé par paires, chaque paire comportant deux fils de type différent, dont l'un (3) au moins est à base de fils de haute ténacité, les deux fils d'une même paire étant tissés avec les fils de trame selon une armure de « pas de gaze » ;
de sorte que ladite couche intermédiaire (1) assure un rôle drainant au sein du complexe
en tant que couche de renfort pour la fabrication de matériaux composites à par des techniques d'infusion, par lesquelles une résine polymérique est introduite dans un moule en des points particuliers, et se déplace à l'intérieur ou autour des couches fibreuses en direction de points d'aspiration en vue de leur imprégnation.

2. Utilisation selon la revendication 1, **caractérisée en ce que** les fils de trame (2) de la couche intermédiaire (1) sont à base de fils de haute ténacité.

3. Utilisation selon la revendication 1, **caractérisée en ce que** les fils de chaîne (3) d'un premier type présentent un type plus élevé que les fils de chaîne (4) du second type.

4. Utilisation selon la revendication 1, **caractérisée en ce que** les fils de chaîne (4) du second type sont à base de fils synthétiques organiques.

5. Utilisation selon la revendication 1, **caractérisée en ce que** les fils de chaîne (4) du second type sont à base de fils de haute ténacité.

6. Utilisation selon la revendication 1, **caractérisée en ce que** la masse surfacique des fils de trame (2) de la couche intermédiaire est sensiblement égale à la masse surfacique des fils de chaîne.

7. Utilisation selon la revendication 1, **caractérisée en ce que** la masse surfacique des fils de chaîne (3) du premier type est supérieure de plus de trois préférentiellement quatre fois à celle des fils de chaîne (4) du second type.

8. Utilisation selon la revendication 1, **caractérisée en ce que** le pas entre les fils de trame et/ou de chaîne est compris entre deux et trois fois la largeur d'un fil de trame.

9. Utilisation selon la revendication 1, **caractérisée en ce que** le pas entre les fils de trame et/ou de chaîne est supérieur à quatre fois la largeur d'un fil de trame.

10. Utilisation selon la revendication 1, **caractérisée en ce qu'**il comporte au moins une couche formée par un mat de fibres, au contact de la couche intermédiaire.

11. Utilisation selon la revendication 10, **caractérisée en ce que** la couche formée par le mat de fibres est en un matériau identique à celui des couches de renforcement.

## Patentansprüche

1. Verwendung eines Textilkomplexes zur Verstärkung, umfassend einen Stapel von Textilschichten, mit einer Zwischenschicht (1), die enthält:
• eine Anordnung von Schussfäden (2);
• eine Anordnung von Kettfäden (3, 4), paarweise verbunden, wobei jedes Paar zwei Fäden unterschiedlichen Typs umfasst, von denen mindestens einer (3) auf hochzähen Fäden basiert, wobei die beiden Fäden eines gegebenen Paares mit den Schussfäden entsprechend einer "Dreher"- Bindung gewebt werden;
so dass diese Zwischenschicht (1) innerhalb des Komplexes eine drainierende Rolle erfüllt, als Verstärkungsschicht zur Herstellung von Verbundwerkstoffen durch Infusionstechniken, durch die ein Polymerharz an bestimmten Punkten in eine Form eingespritzt wird, und sich im Innern oder um Faserschichten herum zu Ansaugpunkten hin bewegt, um diese Schichten zu imprägnieren.

2. Verwendung nach Anspruch 1, **dadurch gekennzeichnet, dass** die Schussfäden (2) der Zwischenschicht (1) auf hochzähen Fäden basieren.

3. Verwendung nach Anspruch 1, **dadurch gekennzeichnet, dass** die Kettfäden (3) eines ersten Typs einen höheren Typ aufweisen, als die Kettfäden (4) des zweiten Typs.

4. Verwendung nach Anspruch 1, **dadurch gekennzeichnet, dass** die Kettfäden (4) des zweiten Typs auf organischen, synthetischen Fäden basieren.

5. Verwendung nach Anspruch 1, **dadurch gekennzeichnet, dass** die Kettfäden (4) des zweiten Typs auf hochzähen Fäden basieren.

6. Verwendung nach Anspruch 1, **dadurch gekennzeichnet, dass** das Flächengewicht der Schussfäden (2) der Zwischenschicht im Wesentlichen gleich dem Flächengewicht der Kettfäden ist.

7. Verwendung nach Anspruch 1, **dadurch gekennzeichnet, dass** das Flächengewicht der Kettfäden (3) des ersten Typs drei Mal höher, besser noch vier Mal höher ist, als das der Kettfäden (4) des zweiten Typs.

8. Verwendung nach Anspruch 1, **dadurch gekennzeichnet, dass** die Steigung zwischen den Schussfäden und/ oder der Kette zwischen dem zwei bis dreifachen der Breite eines Schussfadens liegt.

9. Verwendung nach Anspruch 1, **dadurch gekennzeichnet, dass** die Steigung zwischen den Schussfäden und/ oder der Kette mehr als die vierfache Breite eines Schussfadens beträgt.

10. Verwendung nach Anspruch 1, **dadurch gekennzeichnet, dass** mindestens eine Schicht, gebildet aus einer Fasermette enthalten ist, die Kontakt zur Zwischenschicht hat.

11. Verwendung nach Anspruch 10, **dadurch gekennzeichnet, dass** die Schicht, die aus der Fasermette gebildet wird, aus einem Material besteht, das mit dem der Verstärkungsschichten identisch ist.

## Claims

1. Use of a textile reinforcement complex, comprising a stack of textile layers, which comprises an intermediate layer (1) comprising:
• an assembly of weft yarns (2);
• and an assembly of warp yarns (3, 4) associated in pairs, each pair comprising two yarns of different type, one (3) at least of which is based on high-tenacity yarns, the two yarns of a same pair being woven with the weft yarns in a "leno" weave.
so that said intermediate layer (1) has a draining role within the complex, as a reinforcing layer for manufacturing composite materials by infusion techniques where a polymer resin is introduced into a mold at specific points and displaces within or around the fibrous layers towards suction points.

2. The use of claim 1, **characterized in that** the weft yarns (2) of the intermediate layer (1) are based on high-tenacity yarns.

3. The use of claim 1, **characterized in that** the warp yarns (3) of a first type have a higher count than the warp yarns (4) of the second type.

4. The use of claim 1, **characterized in that** the warp yarns (4) of the second type are based on organic synthetic yarns.

5. The use of claim 1, **characterized in that** the warp yarns (4) of the second type are based on high-tenacity yarns.

6. The use of claim 1, **characterized in that** the mass per unit area of the weft yarns (2) of the intermediate layer is substantially equal to the mass per unit area of the warp yarns.

7. The use of claim 1, **characterized in that** the mass per unit area of the warp yarns (3) of the first type is greater by more than three, preferably four, times than that of the warp yarns (4) of the second type.

8. The use of claim 1, **characterized in that** the gap between the weft and/or warp yarns is between two and three times the width of a weft yarn.

9. The use of claim 1, **characterized in that** the gap between the weft and/or warp yarns is greater than four times the width of a weft yarn.

10. The use of claim 1, **characterized in that** it comprises at least one layer formed by a mat of fibers, in contact with the intermediate layer.

11. The use of claim 10, **characterized in that** the layer formed by the mat of fibers is made of a material identical to that of the reinforcement layers.
